# EUROPÄISCHE PATENTANMELDUNG

(11) **EP 4 696 791 A1**
(43) Veröffentlichungstag der Anmeldung: **18.02.2026**
(21) Anmeldenummer: 24194667.2
(22) Anmeldetag: 14.08.2024
(51) Int. Cl.: C22B 3/38, C22B 3/30, C22B 3/32, C22B 3/40

(54) **VERFAHREN ZUR AUFARBEITUNG VON KATHODENAKTIVMATERIALIEN MITTELS REAKTIVEXTRAKTION**

(71) Anmelder: H.C. Starck Tungsten GmbH, 38642 Goslar (DE)
(72) Erfinder: DR. MEESE-MARKTSCHEFFEL, Juliane, 38642 Goslar (DE); Dr. OLBRICH, Armin, 38723 Seesen (DE); BÄCKER, Werner, 51688 Wipperfürth (DE); DR.PODDIG, Hagen, 38685 Langelsheim (DE); DR. ZEUGNER, Alexander, 38604 Wolfenbüttel (DE); ERB, Michael, 38259 Salzgitter (DE); DR. VOLBEDA, Jeroen, 38106 Braunschweig (DE); SÄUBERLICH, Tino, 38667 Bad Harzburg (DE)
(74) Vertreter: dompatent

(57) **Zusammenfassung**

Die vorliegende Erfindung betrifft ein Verfahren zur Aufarbeitung von Kathodenaktivmaterialien, insbesondere zur Rückgewinnung der Wertmetalle Nickel, Kobalt und Mangan, mittels Reaktivextraktion.

## Beschreibung

Die vorliegende Erfindung betrifft ein Verfahren zur Aufarbeitung von Kathodenaktivmaterialien, insbesondere zur Rückgewinnung der Wertmetalle Nickel, Kobalt und Mangan, mittels Reaktivextraktion.

### HINTERGRUND DER ERFINDUNG

Die Umstellung von Verkehr und Mobilität auf nachhaltige Energieträger ist eines der größten Projekte unserer Zeit. Allerdings bremst das Fehlen leistungsstarker Batterien die Substitution von Fahrzeugen mit Verbrennungsmotor durch rein elektrisch betriebene Fahrzeuge aus. Gleichzeitig hat sich gezeigt, dass das ehrgeizige Ziel, den Ausstoß von CO₂ zu verringern, nur erreicht werden kann, wenn die Entwicklung von neuen und langlebigen Lithium-Ionen-Batterien (kurz LIB) von einem entsprechenden Recyclingkonzept der Altbatterien begleitet wird. Hier steht insbesondere die Wiedergewinnung der Wertmetalle Nickel, Kobalt, Mangan und Lithium im Fokus, die in Kathodenaktivmaterialien für LIB mit hoher Energiedichte enthalten sind. Die Zusammensetzung dieser Kathodenaktivmaterialien (kurz CAM) lässt sich für den sogenannten NCM (Nickel, Cobalt, Mangan)-Typ durch die allgemeine Formel LiMnₓCo_{y}Ni_{1-x-y} beschreiben. Eine andere Verbindungsklasse sind die aluminiumhaltigen CAM mit einer typischen Zusammensetzung LiNiCo_{0,15}Al_{0,05}O₂.

Bei der Aufarbeitung gebrauchter Lithium-Ionen-Batterien, wie sie in der Elektromobilität verwendet werden, werden verschiedene Schritte durchlaufen, die in jeweils darauf spezialisierten Betrieben vorgenommen werden. So erfolgt zunächst eine mechanische Aufarbeitung der Batterie durch Schreddern und mechanische Trennverfahren nach Entladung, das sogenannte Pre-Treatment. Dabei fallen verschiedene Fraktionen an, unter anderem die sogenannte Schwarzmasse. Diese wird dann in metallurgisch ausgerichteten Betrieben im Rahmen des sogenannten Post-Treatments weiter aufgearbeitet.

Die gewonnene Schwarzmasse enthält neben Resten von organischen Lösungsmitteln und Elektrolyt sowie metallischen Resten der aus Kupfer- oder Aluminiumfolien bestehenden Ableitelektroden vornehmlich Graphit als Anodenaktivmaterial und Lithium-Übergangsmetallmischoxide als Kathodenaktivmaterial. Die Herausforderung besteht somit darin, die in der Schwarzmasse enthaltenen Metalle Cu, Al, Ni, Co, Mn und Li voneinander zu trennen und in einer Form und Reinheit wiederzugewinnen, die es erlaubt, daraus neue Kathodenaktivmaterialien herzustellen.

Das Recycling der gebrauchten Batterien verläuft arbeitsteilig. So gibt es bereits viele Unternehmen, die sich auf das beschriebene Pretreatment spezialisiert haben und einige Unternehmen, die Prozesse für die hydrometallurgische Aufarbeitung der Schwarzmasse entwickeln. Nach der hydrometallurgischen Aufarbeitung erfolgt die Synthese der CAM-Vorläuferverbindungen der sogenannten pCAMs (Mischhydroxide von Nickel, Cobalt und Mangan). Hydrometallurgische Aufarbeitung der Schwarzmasse und pCAM-Synthese können sowohl in einem einzigen Unternehmen erfolgen, aber es ist auch möglich, das die hydrometallurgische Aufarbeitung in einem Unternehmen nur bis zu den handelsüblichen Sulfaten der Übergangsmetalle erfolgt und in anderen Unternehmen die pCAM-Herstellung durchgeführt wird. Diese arbeitsteilige Gesamtstrategie ist im Interesse einer schnellen Einführung des globalen Recyclings von Batterien sinnvoll, wobei dies im Interesse des Klimas mit möglichst kleinem COz-Footprint geschehen sollte, was insbesondere bedeutet, sowohl den Einsatz von Energie als auch den Einsatz von H.+B.-Stoffen zu minimieren.

Aus dem Stand der Technik sind bereits eine Reihe von Verfahren zur Aufarbeitung von Lithium-Ionenbatterien bekannt.

H. Wang et al beschreiben in "Development of a highly efficient hydrometallurgical recycling process for automotive Li-ion batteries", erschienen in J. Sustain. Metall. (2015) 1:168-178, einen Ansatz, bei dem die nach mechanischer Behandlung der Batterie gewonnene Schwarzmasse einem Laugungsschritt unterworfen wird, um Graphit abzutrennen, Kupfer durch Zugabe von Eisenpulver und Aluminium und Eisen als Hydroxide ausgefällt werden und Kobalt, Nickel und Mangan als Hydroxid, Carbonat und Sulfit in einer gemeinsamen Fällung abgetrennt werden und schließlich das noch verbleibende Lithium als Lithiumcarbonat ausgefällt wird. Das Verfahren weist zum einen den Nachteil auf, dass keine weitere Trennung der Wertmetalle Kobalt, Nickel und Mangan erfolgt und zum anderen für jeden Bestandteil der Schwarzmasse ein eigenes Verfahren notwendig ist.

J. Jung et al beschreiben in "A novel closed-loop process for recycling spent Li-ion battery cathode materials", International Journal of Green Energy (2021) 18:15, 1597-1612, ein Verfahren, bei dem das herkömmlicherweise als Fällungsreagenz eingesetzte Natrium durch Lithium ersetzt wird, um so die Bildung von aufwendig zu entsorgenden Natriumsalzen als Abfallprodukt zu umgehen. Versuche, Nickel, Kobalt und Mangan durch pH-Wert gesteuerte Fällung voneinander zu trennen, wurden jedoch nicht weiterverfolgt, so dass diese nur als Mischung erhalten werden konnten.

H. Zou et al verzichten in ihrer Arbeit in Green Chem. 2013, 15, 1183 "A novel method to recycle mixed cathode materials for lithium batteries", auf eine Trennung von Nickel, Kobalt und Mangan, sondern bevorzugen eine Fällung als Mischhydroxid, wobei die Stöchiometrie des Mischhydroxids durch vorherige Zugabe von NiSO₄, CoSO₄ und MnSO₄ angepasst werden kann. Das Mischhydroxid wird dann zur Synthese von LiNi_{0.33}Mn_{0.33}Co_{0.33}O₂ eingesetzt.

Im Moment besteht noch kein einheitlicher Markt für Kathodenaktivmaterialien (CAM - cathode active material) beziehungsweise deren Vorläufer (pCAMs), vielmehr unterscheiden sich die genauen Zusammensetzungen je nach Batteriehersteller. Daher ist das bevorzugte Ziel momentan, die Metalle als universell einsetzbare und einfach handelbare Übergangsmetallprodukte in Form ihrer Sulfate mit ausreichender Reinheit zurückzugewinnen. Zur Erhöhung der Energiedichte geht der Trend zu Kathodenaktivmaterialien mit einem hohen Nickelanteil. So hat sich im Laufe der historischen Entwicklung die Zusammensetzung von Ni, Co und Mn vom Drittelmix (NCM 111) zu mittlerweile Nickelanteilen von 80% (NCM 811) verschoben, wobei in Zukunft noch höhere Nickelanteil erwartet werden. , was wiederum die effiziente Rückgewinnung dieser Wertmetalle umso wichtiger macht.

Schwarzmasse wird in der Regel dadurch erhalten, dass die mechanisch aufbereiteten Altbatterien einem Laugungsschritt unterzogen werden, wobei meist Mineralsäuren als Laugungsmittel eingesetzt werden, so dass die Wertmetalle Nickel, Kobalt und Mangan als wässrige Metallsalzlösung erhalten werden.

Verfahren zur Trennung von Metallionen aus wässriger Lösung sind allgemein bekannt. Als eine gängige Methode hat sich die Reaktivextraktion etabliert, bei der das zu extrahierende Metallion durch Reaktion mit einem Extraktionsmittel, gelöst in einem organischen Solvent (im Folgenden kurz Solvent) von der wässrigen in die organische Phase (Extrakt) überführt wird. Allgemein lässt sich das Prinzip der Reaktivextraktion am Beispiel eines zweiwertigen Metallions wie folgt darstellen: ${{M}^{2 +}}_{\left(aq\right)} + 2 {HR}_{\left(org\right)} = {MR}_{2 \left(org\right)} + 2 {{H}^{+}}_{\left(aq\right)}$ wobei M²⁺ das Metallion und HR das Extraktionsmittel bezeichnet.

Die Gleichung (1) ist hier, ohne einschränkend zu wirken, zur Veranschaulichung in ihrer einfachsten Variante geschrieben. Dem Fachmann ist bekannt, dass je nach Metall und Konzentrationsverhältnissen unter Einbeziehung weiterer undissoziierter Liganden HR auch andere Metallkomplexe entstehen können.

Die Abstraktion des Protons von der Säure HR kann prinzipiell auf zwei verschiedene Weisen erfolgen. So kann die dafür benötigte Menge an OH⁻-Ionen durch Zugabe von NaOH in die wässrige Phase während des Extraktionsvorganges geschehen. Dies wird in der wohlbekannten konventionellen pH-gesteuerten Extraktion, in der Regel in Mixer-Settler-Anlagen im mehrstufigen Gegenstrom gemacht.

Alternativ kann das Extraktionsmittel vor dem eigentlichen Extraktionsvorgang aktiviert werden, was meist auch mit Natrium erfolgt, so dass sich folgende Reaktionsgleichung ergibt: ${{M}^{2 +}}_{\left(aq\right)} + 2 {NaR}_{\left(org\right)} = {MR}_{2 \left(org\right)} + 2 {{Na}^{+}}_{\left(aq\right)}$

Im Stand der Technik gibt es eine Reihe von Bemühungen, die Reaktivextraktion zur Trennung der in den Kathodenaktivmaterialien enthaltenen Metalle aus wässriger Lösung einzusetzen.

So untersuchen I.R. Rodrigues et al in "Separation of cobalt and nickel via solvent extraction with Cyanex-272: Batch experiments and comparison of mixer-settlers and an agitated column as contractors for continuous counter-current extraction" in Separation and Purification Technology 296 (2022) 121326, die Einflüsse unterschiedlicher Lösungsmittel auf die Extraktion von Kobalt mit Cyanex^{®} 272 aus einer nickelhaltigen Lösung.

G. Granat et al beschäftigen sich in ihrem Aufsatz "Product recovery from Li-ion battery waste coming from an industrial pre-treatment plant: Lab scale tests and process simulations" in Journal of Power Sources 206 (2012) 393-401, mit der Rückgewinnung von Li und Co aus Lithium-Ionenbatterien. Zur Rückgewinnung von Kobalt wurde dieses zunächst mit NaOH ausgefällt und die verbleibende Lösung einer Solventextraktion unterzogen. Als Solventphase wurden Cyanex^{®} 272 und D2HEPA als Extraktionsmittel in Kerosin gelöst und durch Zugabe von NaOH teilweise verseift. Das Metall wurde aus der organischen durch Strippen mit H₂SO₄ zurückgewonnen.

In einer weiteren Veröffentlichung von G. Granata "Simultaneous recycling of nickel metal hydride, lithium ion and primary lithium batteries: Accomplishment of European Guidelines by optimizing mechanical pre-treatment and solvent extraction operations" in Journal of Power Sources 212 (2012) 205-211, wurde ebenfalls Solventextraktion zur Rückgewinnung der Wertmetalle eingesetzt. Hier wurde gefunden, dass Cyanex^{®} 272 in einem stöchiometrischen Verhältnis von Cyanex/Co von 4 bei einem pH-Wert von 5-6 zur Trennung von Kobalt und Nickel eingesetzt werden konnte, in Gegenwart von Mangan allerdings seine Selektivität einbüßte, so dass Mangan mit D2EHPA in einem stöchiometrischen Verhältnis von D2EHPA/Mn von 2 bei einem pH-Wert von 4 zuerst abgetrennt werden musste.

R. Satter et al befassen sich in ihrem Aufsatz "Resource recovery of critically-rare metals by hydrometallurgical recycling of spent lithium ion batteries" in Separation and Purification Technology 209 (2019) 725-733, mit der selektiven Fällung der Metalle aus einer Laugungslösung. Während Mangan und Nickel mit KMnO₄ beziehungsweise C₄H₈N₂O₂ ausgefällt wurde, wurde Kobalt in einem zweistufigen Extraktionsprozess unter Verwendung von Cyanex^{®} 272, das zu 50% mit Na verseift wurde, als CoSO₄ wiedergewonnen. In einem letzten Schritt wurde Lithium mit Hilfe von Na₂CO₃ als Li₂CO₃ ausgefällt.

Die Ansätze aus dem Stand der Technik zeigen, dass zur Wiedergewinnung der Wertmetalle aus gebrauchten Li-Ionenbatterien hochkomplexe Prozesse erforderlich sind. Weiterhin ist ein hoher Einsatz an Schwefelsäure und Natronlauge erforderlich, der letztendlich dazu führt, dass als unerwünschtes Nebenprodukt das Neutralsalz Natriumsulfat in äquivalenten und daher großen Mengen anfällt. Da der Markt für Natriumsulfat, z.B. als Zuschlagstoff in Waschmitteln, begrenzt ist, fehlt es zurzeit noch an geeigneten Verwendungen für das anfallende Neutralsalz, daher muss dieses aufwendig und kostenintensiv entsorgt werden. Zwar gibt es erste Ansätze, das Salz mittels elektro(dia)lytischer Salzspaltung in Schwefelsäure und Natronlauge zurückzuführen, ein großtechnisches Verfahren ist allerdings derzeit nicht verfügbar und wäre darüber hinaus mit einem hohen Einsatz an elektrischer Energie verbunden.

### KURZBESCHREIBUNG DER ERFINDUNG

Vor diesem Hintergrund liegt der vorliegenden Erfindung die Aufgabe zugrunde, Möglichkeiten zur Verringerung der Neuralsalzmenge aufzuzeigen, die bei der Rückgewinnung der Wertmetalle aus Schwarzmasse generiert wird. Weiterhin sollte das Verfahren insbesondere für die Rückgewinnung von Nickel möglichst kostengünstig und mit niedrigem COz-Footprint verbunden sein.

Es wurde überraschend gefunden, dass diese Aufgabe durch ein Verfahren wie im unabhängigen Anspruch 1 definiert gelöst, wird. Bevorzugte Ausführungsformen des erfindungsgemäßen Verfahrens sind in den abhängigen Ansprüchen dargelegt.

Das erfindungsgemäße Verfahren beruht auf dem Prinzip der Reaktivextraktion, wobei zur Durchführung der Extraktion des jeweils gewünschten Metalls auf andere, bereits in der Lösung vorhandene Metallionen zurückgegriffen wird, so dass ein Einbringen von Fremdionen vermieden wird. Auf diese Weise konnte die Menge an Na, die in herkömmlichen Verfahren aufgebracht werden muss, deutlich reduziert werden, wodurch entsprechend die Menge an entstehendem Neutralsalz ebenfalls reduziert werden konnte.

Daher ist ein erster Gegenstand der vorliegenden Erfindung ein Verfahren zur Abtrennung von Mn- und Co-Ionen aus einer Ni-Ionen enthaltenen wässrigen Ausgangslösung durch Reaktivextraktion, wobei zur Extraktion von Mn die wässrige Ausgangslösung mit einer mit Co oder Ni beladenden Solventphase in Kontakt gebracht wird und das erhaltene Raffinat mit einer mit Ni beladenen Solventphase in Kontakt gebracht wird, wobei die Solventphasen jeweils ein Extraktionsmittel umfassen, das eine Affinität A von A(Mn) > A(Co) > A(Ni) gegenüber den Metallionen aufweist.

### DEFINITIONEN

Im Rahmen der vorliegenden Erfindung wird unter Ni, Co, Mn usw., sofern nicht anders angegeben, das jeweilige Ion unabhängig von seiner Oxidationsstufe verstanden; Metall und Metallion werden im Rahmen der vorliegenden Erfindung, sofern nicht anders angegeben, als Synonyme behandelt.

Unter Solventphase wird die nicht-wässrige Phase vor der Extraktion verstanden.

Unter Raffinat wird die nach der Extraktion erhaltene wässrige Phase verstanden.

Unter Extraktionsmittel wird ein Hilfsmittel im Rahmen der Reaktivextraktion verstanden, mit dem ein Metallion von der wässrigen Phase in die organische Phase überführt wird.

Unter Extrakt wird die nicht-wässrige Phase nach der Extraktion verstanden.

Unter Affinität wird im Rahmen der vorliegenden Erfindung die Tendenz zur Ausbildung eines Komplexes zwischen dem Extraktionsmittel und dem Metallion verstanden.

Extraktion bezeichnet den Vorgang, bei dem das gewünschte Metall aus der wässrigen Phase (SX-Feed) in die organische Phase überführt wird. Bei der Extraktion kommt eine Solventphase, die ein Extraktionsmittel enthält, mit einer wässrigen Phase in Kontakt, die das gewünschte Metall (mit Verunreinigungen) enthält. Das Extraktionsmittel reagiert chemisch mit dem Metall und bildet einen organisch-metallischen Komplex, der in der Solventphase löslich ist und das Metall in das Extrakt überführt.

Scrubbing bezeichnet die selektive Entfernung von Verunreinigungsmetallen aus dem Extrakt, das das gewünschte Metall (und Verunreinigungsmetalle) enthält.

Strippen bezeichnet den Prozess der Entfernung des gewünschten Metalls aus dem Extrakt durch Umkehrung der chemischen Extraktionsreaktion durch Umsetzung mit mindestens der stöchiometrischen Menge an Säure.

### DETAILLIERTE BESCHREIBUNG DER ERFINDUNG

Die vorliegende Erfindung hat überraschend gezeigt, dass der Extraktionsvorgang anstelle des ursprünglich mit Na aktivierten Extraktionsmittels mit einer Solventphase erfolgen kann, welche mit Übergangsmetallen beladen ist, die in der Affinitätsreihe zum jeweiligen Extraktionsmittel nach dem zu extrahierenden Metall angeordnet sind. Ohne an eine bestimmte Theorie gebunden zu sein, wird davon ausgegangen, dass das Metallion in der Solventphase aufgrund der unterschiedlichen Affinität zu dem Extraktionsmittel von dem Metallion aus der wässrigen Phase verdrängt und dieses so in das Extrakt überführt wird. Der Vorgang lässt sich somit durch folgende allgemeine Gleichung beschreiben: ${{M}_{\left(1\right)}}^{2 +} + {M}_{\left(2\right)} {R}_{2} \to {{M}_{\left(2\right)}}^{2 +} {M}_{\left(1\right)} {R}_{2}$

Dabei hat das Metall M₍₁₎ eine höhere Affinität zum Extraktionsmittel als das Metall M₍₂₎.

Bei herkömmlichen Verfahren stellt sich weiterhin das Problem, dass Natriumsulfat die Tendenz hat mit den Übergangsmetallsulfaten schwerlösliche Doppelsalze zu bilden. Im Stand der Technik wird dem dadurch begegnet, dass in hinreichend verdünnten Lösungen gearbeitet wird, die am Ende mit viel Energieaufwand wieder eingedampft werden müssen.

Dieses Problem tritt beim erfindungsgemäßen Verfahren nicht auf, da kein Na in den wässrigen Hauptstrom eingebracht wird.

Auf diese Weise konnte überraschend eine genauso effektive Trennung der Metallionen wie bei der herkömmlichen Aktivierung mit Na erreicht werden, ohne dass entsprechende Fremdmetalle eingebracht werden müssen. Für die Extraktion muss nicht zwingend der direkte Nachfolger in der Affinitätsreihe verwendet werden, sofern das zur Extraktion verwendete Metall gegenüber dem Extraktionsmittel eine geringere Affinität aufweist als das zu extrahierende Metall.

In einer bevorzugten Ausführungsform umfasst das erfindungsgemäße Verfahren daher die folgenden Schritte, wobei
a) eine wässrige Ausgangslösung enthaltend Ni, Co und Mn mit einer Co oder Ni beladenen Solventphase in Kontakt gebracht wird, wobei das Mn das Co oder Ni aus der Solventphase verdrängt und ein Raffinat enthaltend Ni und Co und ein Mn enthaltenes Extrakt (Mn-OP) erhalten wird;
b) das Raffinat aus Schritt a) mit einer mit Ni beladenen Solventphase in Kontakt gebracht wird, wobei das Co das Ni aus der Solventphase verdrängt und ein Raffinat enthaltend Ni und ein Co enthaltenes Extrakt (Co-OP) erhalten wird; und
c) wenigstens ein Teil des Raffinats enthaltend Ni mit einer mit Na beladenen Solventphase in Kontakt gebracht wird, wobei das Ni das Na aus der Solventphase verdrängt und ein Raffinat enthaltend Na und ein Ni enthaltenes Extrakt (Ni-OP) erhalten wird.

Im Stand der Technik wurde vorgeschlagen, zur Extraktion der unterschiedlichen Metallionen unterschiedliche Extraktionsmittel einzusetzen, was allerdings den Prozess offensichtlich verkompliziert. Im Rahmen des erfindungsgemäßen Verfahrens hat sich dies in bestimmten Fällen als nicht notwendig erwiesen. Daher ist eine Ausführungsform bevorzugt, in der in den Solventphasen jeweils das gleiche Extraktionsmittel eingesetzt wird.

Das Extraktionsmittel zeichnet sich durch seine spezifische Affinität gegenüber den Metallionen aus, wobei diese Affinität entweder Tabellenwerken entnommen oder vom Fachmann auf eine einfache Weise ermittelt werden kann. Bei dem Extraktionsmittel handelt es sich um Verbindungen, die zur Ausbildung von Organo-Metall-Komplexen befähigt sind. So kommen beispielsweise längerkettige, insbesondere verzweigte tertiäre, Carbonsäuren, Sulfonsäuren oder auch Derivate der Phosphorsäure, der Phosphonsäure oder Phosphinsäure in Frage. Weiterhin sind andere protische Verbindungen wie Oxime und andere Verbindungen mit ausreichender C-H-Azidität geeignet. In einer bevorzugten Ausführungsform ist das Extraktionsmittel ausgewählt aus der Gruppe bestehend aus verzweigten langkettigen Carbonsäuren mit mindestens 5 und vorzugsweise maximal 10 Kohlenstoffatomen, Sulfonsäuren, Organo-Phosphonsäuren, Organo-Phosphinsäuren, Organo-Phosphorsäuren und Oximen sowie Mischungen hiervon. Entsprechende Extraktionsmittel, die in Abhängigkeit der zu extrahierenden Metallionen gewählt werden, sind kommerziell erhältlich, wie beispielsweise Neodecansäuren, die unter dem Handelsnamen Versatic-Säuren von der Firma Shell oder Neo acids von der Firma Exxon vertrieben werden. Weitere geeignete Carrier sind Dialkylphosphinsäuren wie sie unter dem Handelsnamen Cyanex^{®} 272 vertrieben werden oder Phosphorsäureester wie Bis(2-ethylhexyl)phosphat (D2EHPA).

Als Lösungsmittel der Solventphase kann eine Vielzahl von nicht mit Wasser mischbaren organischen Flüssigkeiten verwendet werden. Das Lösungsmittel ist vorzugsweise ausgewählt aus der Gruppe bestehend aus, Toluol, Xylol, Kerosin, Naphtha, Methylisobutylketon, Tributylphosphat, Cyclohexan, Decan, Pyridin sowie Mischungen hiervon. Besonders bevorzugt handelt es sich bei dem Lösungsmittel um ein aliphatisches oder aromatisches Erdöldestillat. Dem Lösungsmittel können weiterhin Phasenmodifikatoren zugegeben werden, wobei diese vorzugsweise aus der Gruppe ausgewählt sind, die aus Tributylphosphat, Trimethylphosphinoxid, Tributylphosphinoxid, Trihexylphosphinoxid, Trioctylphosphinoxid, höhere Alkohole sowie Mischungen hiervon.

Das erfindungsgemäße Verfahren erlaubt eine effektive Trennung der Metallionen aus der wässrigen Phase, die sich als genauso effizient wie die Trennung mit durchgehend natriumbeladener organischer Phase für die sukzessive Extraktion der einzelnen Metallionen gemäß ihrer Affinitätsreihe erwiesen hat. Dennoch kann eine gewisse Verunreinigung der metallbeladenen organischen Phasen mit den anderen Metallen naturgemäß nicht in allen Fällen vermieden werden, wie dem Fachmann bekannt ist. Daher ist eine Ausführungsform bevorzugt, in der die erhaltenen Extrakte wenigstens teilweise einem Reinigungsschritt unterzogen werden, um unerwünschte Restgehalte anderer Metalle zu entfernen. Vorzugsweise erfolgt diese Reinigung durch eine Scrub-Behandlung, so dass das erfindungsgemäße Verfahren in einer bevorzugten Ausführungsform weiterhin eine Scrub-Behandlung der erhaltenen Extrakte umfasst. Für diese Scrub-Behandlung wird vorzugsweise das Extrakt wenigstens teilweise mit einer wässrigen Lösung enthaltend das Hauptmetall als Salz und/oder mit einer Mineralsäure in Kontakt gebracht. Die bei der Scrub-Behandlung erhaltene wässrige Metallsalzlösung kann dann vor der jeweiligen Extraktion in den Prozess zurückgeführt werden. Scrub-Schritte bei der Gewinnung von Metallen durch Solventextraktion sind dem Fachmann wohlbekannt und werden üblicherweise immer angewendet, unabhängig davon wie die Extraktion chemisch oder apparativ durchgeführt wird. Der Anteil an Metallsalz in der zum Scrubben verwendeten wässrigen Lösung und/oder Mineralsäure hängt vom Einzelfall ab und der stöchiometrische Überschuss an Scrublösung kann durch mehrstufige Genstromfahrweise auf ein Minimum reduziert.

Im Rahmen des erfindungsgemäßen Verfahrens werden die Metalle zunächst als metallbeladenes Extrakt erhalten. Um das Metall endgültig isolieren zu können, muss es daher wieder in eine wasserlösliche Form überführt werden. Dies geschieht im Rahmen des erfindungsgemäßen Verfahrens mittels eines Vorgangs, der dem Fachmann als Strippen bekannt ist. Entsprechend werden gemäß einer bevorzugten Ausführungsform die mit Metall beladenen Extrakte, insbesondere die Mn-OP und die Co-OP, gestrippt. Dies erfolgt erfindungsgemäß dadurch, dass die Extrakte jeweils mit einer Mineralsäure, vorzugsweise Schwefelsäure, in Kontakt gebracht werden, um wässrige Metallsalz-Lösungen zu erhalten. Aus diesen wässrigen Metallsalzlösungen können die Metallsalze, beispielsweise in Form ihrer Sulfate, durch Kristallisation isoliert werden. Auf diese Weise lassen sich hochreine Metallsalze erhalten, die weiteren Anwendungen, beispielsweise in der Herstellung von Kathodenaktivmaterialien, zugeführt werden können. Das dabei ebenfalls zurückgewonnene freie Extraktionsmittel kann dem Prozess wieder zurückgeführt.

Um eine hohe Rückgewinnungsrate der Metalle zu erreichen, wird der Stripvorgang vorzugsweise im, insbesondere mehrstufigen, Gegenstrom durchgeführt. Hierzu können sowohl Mixer-Settler-Systeme als auch Kolonnen oder Zentrifugalextraktoren verwendet werden.

Als weitere Möglichkeit, die Ausbeute der einzelnen Metalle zu erhöhen, ist eine Ausführungsform bevorzugt, in der die zum Strippen verwendete Mineralsäure weiterhin ein Salz der Mineralsäure des zu strippenden Metalls enthält. Sofern beispielsweise Schwefelsäure verwendet wird, ist eine Ausführungsform bevorzugt, in der die zum Strippen verwendete Schwefelsäure weiterhin das Sulfat des zu strippenden Metalls enthält.

Die vorliegende Erfindung strebt die Bereitstellung eines nachhaltigen Kreislaufsystems zur Trennung von Metallionen aus wässrigen Lösungen an. Daher ist eine Ausführungsform bevorzugt, in der ein Teil des Extrakts als metallbeladene Solventphase zur Extraktion des in der Affinitätsreihe vorgelagerten Metalls eingesetzt wird.

Das erfindungsgemäße Verfahren sieht vor, dass zur Extraktion die wässrige Ausgangslösung beziehungsweise das Raffinat mit einer Solventphase in Kontakt gebracht wird, die das Extraktionsmittel und einen Nachfolger des zu extrahierenden Metalls aus der Affinitätsreihe enthält. Die Menge an Extraktionsmittel und Nachfolgermetall ist dabei vorzugsweise auf die Menge des zu extrahierenden Metalls abgestimmt, die vom Fachmann durch eine einfache Analyse der Ausgangslösung und/oder des Raffinats zur Prozesskontrolle ermittelt werden kann.

Das erfindungsgemäße Verfahren ist insbesondere zur Aufarbeitung von Schwarzmasse vorgesehen, wie sie aus der mechanischen Vorbehandlung gebrauchter Li-Ionenbatterien erhalten wird. Daher ist eine Ausführungsform bevorzugt, in der die wässrige Ausgangslösung aus Schwarzmasse gewonnen wird. Bei der wässrigen Ausgangslösung kann es sich beispielsweise um die Laugungslösung handeln, wie sie im Rückgewinnungsprozess der Batterien entsteht. Bei der Laugung hat sich insbesondere Schwefelsäure als Laugungsmittel durchgesetzt, daher ist eine Ausführungsform bevorzugt, in der es sich bei der Ausgangslösung um eine Sulfat-Lösung handelt, also um eine wässrige Lösung enthaltend Nickelsulfat, Kobaltsulfat und Mangansulfat.

Die wässrige Ausgangslösung kann neben den genannten Metallionen Ni, Co und Mn weiterhin Fe, Al und Cu enthalten, die ebenfalls aus der zugrunde liegenden Schwarzmasse stammen. Um Störungen des erfindungsgemäßen Trennungsverfahrens zu vermeiden, ist es vorteilhaft diese Metalle vorab abzutrennen. Daher umfasst das erfindungsgemäße Verfahren in einer bevorzugten Ausführungsform eine Vorbehandlung der wässrigen Ausgangslösung, in der eventuell anwesendes Fe, Al und/oder Cu abgetrennt werden. Für diese Vorbehandlung kommen verschiedene Verfahren in Betracht. In einer bevorzugten Ausführungsform umfasst die Vorbehandlung eine Behandlung der Ausgangslösung mit Phosphorsäure, wobei die genannten Metalle als ihre Phosphate oder je nach Mengenverhältnis als basische Phosphate ausgefällt werden. Vorzugsweise findet die Fällung bei einem pH-Wert von 2 bis 5, vorzugsweise 2,7 bis 4,7 statt. Die Einstellung und/oder Aufrechterhaltung dieses pH-Werts erfolgt vorzugsweise mit Nickelhydroxid, Cobalthydroxid und/oder Manganhydroxid, da auf diese Weise das Einbringen von Fremdionen vermieden werden kann.

Vorteilhafterweise wird das vorhandene Cu als CuS abgetrennt. Daher ist eine Ausführungsform bevorzugt, in der die wässrige Ausgangslösung mit H₂S bei pH-Werte von kleiner 1 behandelt wird, um Mitfällungen von CoS und NiS zu vermeiden.

Weiterhin oder alternativ umfasst die Vorbehandlung eine Reaktivextraktion mit Extraktionsmittel enthaltender Solventphase, wobei diese mit Ni beladen ist. Auch hier kann auf das erfindungsbegründende Prinzip zurückgegriffen werden, dass das Metall mit der höheren Affinität das Metall mit der geringeren verdrängt und so in die organische Phase überführt wird. Das erhaltene Extrakt, das mit Fe, Cu und/oder Al beladen ist kann anschließend gestrippt werden, um die Metalle dann aus der wässrigen Phase isolieren zu können. Dies kann beispielsweise dadurch erfolgen, dass das Cu aus der Striplösung heraus elektrolysiert wird und Al und Fe als Hydroxide gefällt werden. Da sich diese unerwünschten Metalle nun in einem Nebenstrom befinden, kann hier direkt Natronlauge verwendet werden, ohne das Natrium in den wässrigen Hauptstrom eingetragen wird.

Im Rahmen des erfindungsgemäßen Verfahrens wird ein Ni enthaltenes Raffinat erhalten, das wenigstens teilweise mit einer Na beladenen Solventphase in Kontakt gebracht wird. Der Anteil des Raffinats, der dieser Behandlung unterzogen wird, entspricht vorzugsweise der in der wässrigen Ausgangslösung zu Beginn enthaltenen Mengen an Mangan und Cobalt, sowie eventuell Cu, Fe und Al, falls letztere auch über Solventextraktion abgetrennt werden. Der verbleibende Teil des Ni enthaltenen Raffinats, welches bedingt durch die erfindungsgemäße Verfahrensführung frei von Natrium ist, kann direkt einer Kristallisation zugeführt werden, um das Ni in handelsüblicher Form als Nickelsulfathexahydrat zu erhalten. Alternativ kann das Nickelsulfat auch als wässrige Lösung weitertransportiert und beispielsweise Herstellern von pCAMs zur Verfügung gestellt werden.

In den Fällen, in denen es sich bei der Ausgangslösung um eine Sulfat-Lösung handelt, verbleibt ein Na₂SO₄-enthaltenes Raffinat. Durch das erfindungsgemäße Verfahren ist diese Menge jedoch bedeutend kleiner als beim konventionellen Verfahren, bei dem das gesamte Nickel über eine Solventextraktion laufen muss und dafür die mindestens stöchiometrischen Menge an Natronlauge verbraucht.

Aus der Natriumsulfatlösung kann festes Natriumsulfat durch Kristallisation gewonnen werden, wenn ein ausreichender Markt hierfür vorhanden Dieses wird vorzugsweise einer Elektrolyse zur Rückgewinnung von NaOH und H₂SO₄ zugeführt. Während dies in herkömmlichen Verfahren aufgrund der anfallenden Menge nicht möglich ist, sind die im Rahmen des erfindungsgemäßen Verfahrens anfallenden geringen Mengen gut handhabbar. Die erhaltene NaOH und H₂SO₄ können dann wieder dem Prozess zugeführt werden. So kann die H₂SO₄ beispielsweise zum Scrubben und/oder Strippen während des erfindungsmäßen Verfahrens oder auch zum Laugen der Schwarzmasse verwendet werden. Die erhaltene NaOH kann wieder dazu verwendet werden, eine mit Ni beladene Solventphase zu erzeugen.

Zur Durchführung des erfindungsgemäßen Verfahrens haben sich insbesondere mehrstufige MixerSettler-Systeme und Kolonnen als geeignet erwiesen, wobei ein oder mehrere Kolonnen bevorzugt sind, die im Gegenstrom betrieben werden. In einer bevorzugten Ausführungsform können die Kolonnen mit Einbauten zur Förderung der Phasendurchmischung ausgestattet sein. Weiterhin kann das erfindungsgemäße Verfahren in Separatoren und Zentrifugalextraktoren durchgeführt werden. Es können auch Kombinationen der genannten Systeme verwendet werden.

Das erfindungsgemäße Verfahren bietet ein effektives und nachhaltiges Verfahren zur Trennung von Mn, Co und Ni aus wässrigen Lösungen, das sich als Teil des Gesamtkonzepts in den Recycling-Kreislauf gebrauchter Li-Ionenbatterien einfügt und so einen wichtigen Beitrag zur erfolgreichen Umsetzung der Mobilitätswende leistet. Selbstverständlich kann das erfindungsgemäße Verfahren nicht nur im Rahmen des Batterierecyclings eingesetzt werden, sondern auch bei der Primärproduktion von z.B. Übergangsmetallen.

Das erfindungsgemäße Verfahren wird unter Bezugnahme auf die beigefügten Figuren und Beispiele näher erläutert, wobei dies keinesfalls als Einschränkung des Erfindungsgedanken zu verstehen ist.

### BEISPIELE

Der Unterschied zwischen herkömmlichen Verfahren und dem Verfahren gemäß der vorliegenden Erfindung lässt sich anhand der folgenden Gleichungen am Beispiel der Co-Extraktion veranschaulichen, wobei R für den Säurerest des Extraktionsmittels steht.

Gemäß herkömmlichem Verfahren wird eine mit Na aktivierte Solventphase zur Extraktion von Co verwendet, wodurch das Co in Extrakt übergeht und eine wässrige Na-Lösung als Raffinat verbleibt: ${{Co}^{2 +}}_{\left(aq\right)} + 2 {NaR}_{\left(org\right)} = {CoR}_{2 \left(org\right)} + 2 {{Na}^{+}}_{\left(aq\right)}$

Gemäß dem erfindungsgemäßen Verfahren wird zur Extraktion des Co eine mit Nickel als direktem Affinitätsnachfolger beladene Solventphase eingesetzt: ${{Co}^{2 +}}_{\left(aq\right)} + {NiR}_{2 \left(org\right)} = {CoR}_{2 \left(org\right)} + {{Ni}^{2 +}}_{\left(aq\right)}$

Im Verbund ergibt sich somit für die Co-Extraktion folgende Bilanz:

| | |
|---|---|
| 2 NaOH_{(aq)} + 2 HR_{(org)} = 2 NaR_{(org)} + 2 H₂O | Basisaktivierung |
| Ni²⁺_{(aq)} + 2NaR_{(org)} = NiR_{2(org)} + 2 Na⁺_{(aq)} | Aktivierung mit Nachfolger |
| Co²⁺_{(aq)} + NiR_{2(org)} = CoR_{2(org)} + Ni²⁺ _{(aq)} | Extraktion mit Nachfolger |
| Co²⁺_{(aq)} + 2 NaOH_{(aq)} + 2 HR_{(org)} = CoR_{2(org)} + 2 Na⁺_{(aq)} + 2 H₂O | Summe |

Die folgenden Figuren zeigen schematisch verschiedene Trennungsgänge, wobei die gestrichelte Linie eine organische Phase und die durchgezogene Linie eine wässrige Phase anzeigt. Auf die Darstellung der Scrub-Schritte, wie sie üblicherweise vorgenommen werden, wurde der Übersichtlichkeit halber verzichtet.

Figur 1 zeigt schematisch einen Trennungsgang für Mn, Co und Ni aus einer wässrigen Lösung, bei dem nach herkömmlichem Verfahrenskonzept die Metalle Mn, Co und Ni nacheinander aus der wässrigen Phase extrahiert werden. Beispielhaft wurde dafür eine Mixtur genommen, die dem z.Z. verwendeten NMC 811 entspricht. Zur Extraktion wird, wie im Stand der Technik vorgeschlagen, ein Extraktionsmittel verwendet, das mit Na aktiviert ist, wie beispielsweise DEHPA-Na-Salz.

In einem ersten Schritt wird eine Ausgangslösung (1) der Zusammensetzung NiSO₄, MnSO₄ und CoSO₄ im Verhältnis 8:1:1 mit einer mit Na-aktivierten Solventphase (21) in Kontakt gebracht, um das Mn zu extrahieren (A1), wobei unter Na-aktivierter Solventphase eine organische Phase zu verstehen ist, die ein Extraktionsmittel wie DEHPA, das gemäß bekannter Verfahren mit Na verseift wurde (D, 20), enthält. Nach Trennung der Phasen kann das Mn enthaltende Extrakt (9) einer Scrub- und anschließend einer Strip-Behandlung (A2) unterzogen werden, um MnSO₄ (4) als Lösung zu erhalten. Aus dieser Lösung kann dann MnSO₄*H₂O durch Eindampfen kristallisiert werden, wenn die Lösung nicht direkt verwendet werden kann. Die Kristallisation liegt außerhalb des Bilanzraumes der vorliegenden Erfindung und ist daher nicht separat im Fließbild dargestellt. Das erhaltene Raffinat (8), das neben 8 Teilen Ni und 1 Teil Co nun auch 1 Teil Na₂SO₄ enthält, entsprechend dem abgetrennten Anteil Mn, wird in einem zweiten Schritt abermals mit einer Na-aktivierten Solventphase (22) in Kontakt gebracht, um Co zu extrahieren (B1). Das nach Trennung der Phasen erhaltene Co enthaltende Extrakt (11) kann einer Scrub- und anschließender Strip-Behandlung (B2) unterzogen werden, um CoSO₄ (5) als wässrige Lösung zu erhalten. Wie schon beim Mangan kann bedarfsweise daraus Cobaltsulfat, in diesem Falle als Heptahydrat, kristallisiert werden. Das verbleibende Raffinat (10), das nun neben den ursprünglichen 8 Teilen Ni 2 Teile Na₂SO₄ in einer Menge enthält, die der extrahierten Mengen an Mn und Co entspricht, wird ebenfalls mit einer mit Na-aktivierten Solventphase (23) in Kontakt gebracht, um das Ni zu extrahieren (C1). Ein direktes Auskristallisieren des NiSO₄ ist aufgrund der Anwesenheit des Na nicht möglich. Nachdem das Ni in das Extrakt (12) überführt und abgetrennt wurde (C2), verbleibt eine Na₂SO₄-Lösung (7) als Raffinat, die anderweitig aufgearbeitet oder aufwendig entsorgt werden muss. Eine Möglichkeit der Aufarbeitung wäre die Elektrolyse zu NaOH und H₂SO₄, die aber in den erforderlichen Maßstäben derzeit nicht zur Verfügung steht.

In der Gesamtbilanz werden somit 20 mol NaOH benötigt und es entstehen mol Na₂SO₄ als unerwünschtes Nebenprodukt.

Figur 2 zeigt schematisch den Ablauf des erfindungsgemäßen Verfahrens am Beispiel einer Lösung aus NiSO₄, CoSO₄ und MnSO₄, wobei zur Abtrennung der direkte Nachfolger in der Affinitätsreihe verwendet wird.

### i) Abtrennung von Mn

Eine Ausgangslösung (1) aus NiSO₄, CoSO₄ und MnSO₄ im Verhältnis 8:1:1 wird zunächst mit einer Solventphase (20), die ein Extraktionsmittel, beispielsweise DEHPA, und Co enthält, in Kontakt gebracht (A1), um das Mn in die organische Phase zu überführen. Das so erhaltene Extrakt Mn-OP (9) kann mit MnSO₄- Lösung gescrubt werden, um eventuell noch vorhandenes Co oder Ni auszuwaschen. Die beim Scrub erhaltene Waschlösung kann mit dem Raffinat (8) der Extraktion, das nun nur noch Ni und Co enthält, vereint werden oder vor dem Stoffstrom (1) in den Prozess zurückgeführt werden. Die gescrubte Mn-OP (9) wird zur Extraktion des Mn mit Schwefelsäure gestrippt (A2), so dass eine MnSO₄-Lösung (4) erhalten wird.

### ii) Abtrennung von Co

Das bei der Abtrennung von Mn erhaltene Raffinat (8), das neben Ni und dem ursprünglichen Co auch das Co enthält, das zur Extraktion von Mn eingesetzt wurde, wird mit einer Solventphase (19), die ein Extraktionsmittel, beispielsweise DEHPA, und Ni enthält, in Kontakt gebracht (B1). Das so erhaltene Extrakt, das nun mit Co beladen ist (Co-OP, 11) kann mit CoSO₄-Lösung gescrubt werden, um eventuell mitgeschlepptes Ni zu entfernen. Die erhaltene Waschlösung kann mit dem Raffinat (10) der Extraktion, das nun nur noch Ni enthält vereinigt werden oder in eine vorgelagerte Stufe zurückgeführt werden. Ein Teil (21) der Co-OP (11) wird mit Schwefelsäure versetzt, um eine CoSO₄-Lösung (5) zu erhalten. Ein Teil (20) der Co-OP (11) wird zur Extraktion von Mn aus der wässrigen Phase wieder nach (A1) in das Verfahren zurückgeführt.

### iii) Abtrennung von Ni

Das bei der Abtrennung von Co erhaltene Raffinat (10) wird gesplittet. Der Anteil gemäß Stoffstrom (6) kann direkt einer Kristallisation zugeführt werden, um NiSO₄*6H₂O zu gewinnen. Ein Teil (12) des Raffinats, welcher den ursprünglich mit Stoffstrom (1) zugeführten Mengen an Mangan und Cobalt entspricht, wird in den Prozess zurückgeführt und mit einer mit Na-aktivierten Solventphase (18) in Kontakt gebracht (C), um eine mit Ni beladene Solventphase (Ni-OP, 19) zu erhalten, die dann zur Extraktion von Co (B1) wieder in das Verfahren zurückgeführt wird. Die erhaltene Na₂SO₄-Lösung (7) enthält die vom Gesamtprozess emittierten Mengen an Neutralsalz, die nun gegenüber dem konventionellen Verfahren statt 10 mol nur noch 2 mol beträgt. Diese verbleibende Menge an Neutralsalz kann mittels Elektrolyse aufgetrennt und als NaOH und H₂SO₄ wieder in das Verfahren zurückgeführt werden.

Die Reduzierung der Na₂SO₄-Fracht hat bedeutenden Einfluss auf die Wirtschaftlichkeit des Verfahrens und den globalen COz-Footprint. Selbst wenn eine großtechnische Lösung für die Na₂SO₄-Spaltung einmal bereitgestellt werden könnte, wird der dafür benötigte Bedarf an elektrischer Energie auf 20% reduziert.

Die regenerierten organischen Phasen HR können wieder aktiviert und in das Verfahren zurückgeführt werden. Aus den erhaltenen reinen Sulfat-Lösungen können entweder die Metallsulfate auskristallisiert werden oder die Lösungen an sich weiterverarbeitet und/oder -transportiert werden.

Figur 3 zeigt schematisch den Ablauf des erfindungsgemäßen Verfahrens am Beispiel einer Lösung aus NiSO₄, CoSO₄ und MnSO₄, wobei zur Abtrennung der anstelle des direkten Nachfolgers in der Affinitätsreihe Ni verwendet wird.

Wie beim Trennungsgang mit direktem Nachfolger wird zunächst eine Ausgangslösung (1) aus NiSO₄, CoSO₄ und MnSO₄ im Verhältnis 8:1:1 zunächst mit einer Solventphase (20), die ein Extraktionsmittel, beispielsweise DEHPA, und Nickel enthält, in Kontakt gebracht (A1), um das Mn in die organische Phase zu überführen. Im Falle des in Figur 3 gezeigten Trennungsgangs wird allerdings anstelle von Co eine mit Ni beladene Solventphase (20) und nicht der direkte Nachfolger, eingesetzt. Das dabei erhaltene Raffinat (8) enthält nur noch CoSO₄ und NiSO₄, wobei der Ni-Anteil auf 9/10 gestiegen ist.

Der weitere Ablauf entspricht dem, wie in Figur 2 beschrieben. Auch hier werden durch die erfindungsgemäße Verfahrensführung nur 2 Anteile Na₂SO₄ generiert, die aufgrund der geringen Menge mittels Elektrolyse aufgearbeitet werden können. Somit zeigt sich auch hier, dass durch das erfindungsgemäße Verfahren die Menge an generiertem Neutralsalz deutlich reduziert werden kann.

Figur 4 zeigt eine weitere Ausführungsform des erfindungsgemäßen Verfahrens, bei beim die eingesetzte Ausgangslösung (1) zunächst einer Vorbehandlung unterzogen wird, um das in der ursprünglichen Laugungslösung enthaltene Cu und Al abzutrennen. Dazu wird zunächst eine wässrige Lösung (27), wie sie aus der Batterieaufarbeitung erhalten wird, mit H₂S behandelt (E), wobei Cu als CuS (29) ausgefällt wird. Die in der verbleibenden Lösung (30) entstandene H₂SO₄ kann durch Zugabe von Ni(OH)₂ als NiSO₄ abgefangen werden (F1), so dass die Lösung (31) zur weiteren Verarbeitung mit Phosphorsäure versetzt werden kann (F2), um Al als Phosphat (33) abzutrennen. Die so aufgereinigte Lösung kann dann dem erfindungsgemäßen Trennungsgang wie in den Figuren 2 oder 3 beschrieben ist zugeführt werden, wobei sich die Menge an anfallendem Na₂SO₄ (34) nur geringfügig erhöht. Das zum Abstumpfen eingesetzte Nickelhydroxid kann aus dem Raffinat, enthaltend nur NiSO4 nach einem entsprechenden stöchiometrischen Split durch Fällung mit Natronlauge außerhalb des wässrigen Hauptstromes gewonnen werden, so dass der wässrige Hauptstrom zwar mehr Nickel enthält, aber weiterhin Na-frei bleibt.

Figur 5 zeigt eine alternative Ausführungsform des erfindungsgemäßen Verfahrens, bei dem die Metalle Cu und Al mit Hilfe einer Solventreaktion unter Verwendung einer Ni enthaltenden Solventphase abgetrennt werden, bevor die so aufgereinigte Lösung dem in Figur 2 oder 3 dargestellten Trennungsgang zugeführt wird.

Wie der beschriebene Ablauf zeigt, wird NaOH lediglich bei der Herstellung der mit Ni beladenen Solventphase oder gegebenenfalls zur Ausfällung geringer Mengen Nickelhydroxid benötigt, wobei die Menge sich von konventionell 11,25 mol auf erfindungsgemäß 3,25 mol deutlich verringert ist. Gegenüber dem konventionellen Verfahren kann unter dem Strich somit eine Einsparung von 70% erreicht werden.

Dies schlägt sich entsprechen in weniger Deponiekosten oder auch einer entsprechend kleineren Elektrolyse nieder.

Mit dem erfindungsgemäßen Verfahren lässt sich ein nachhaltiger Trennungsgang etablieren, der sich selbst trägt und so einen wichtigen Beitrag zu einer effektiven Wiedergewinnung der seltenen und wertvollen Materialien aus gebrauchten Li-Ionenbatterien leistet.

## Patentansprüche

1. Verfahren zur Abtrennung von Mn- und Co-Ionen aus einer Ni-Ionen enthaltenen wässrigen Ausgangslösung durch Reaktivextraktion, wobei zur Extraktion von Mn die wässrige Ausgangslösung mit einer mit Co oder Ni beladenen Solventphase in Kontakt gebracht wird und das erhaltene Raffinat mit einer mit Ni beladenen Solventphase in Kontakt gebracht wird, **dadurch gekennzeichnet, dass** die Solventphasen jeweils ein Extraktionsmittel umfassen, das eine Affinität (A) A(Mn) > A(Co) > A(Ni) gegenüber den Metallionen aufweist.

2. Verfahren gemäß Anspruch 1, **dadurch gekennzeichnet, dass**
a) eine wässrige Ausgangslösung enthaltend Ni, Co und Mn mit einer Co oder Ni beladenen Solventphase in Kontakt gebracht wird, wobei Mn das Co oder Ni aus der Solventphase verdrängt und ein Raffinat enthaltend Ni und Co und ein Mn enthaltenes Extrakt (Mn-OP) erhalten wird;
b) das Raffinat aus Schritt a) mit einer mit Ni beladenen Solventphase in Kontakt gebracht wird, wobei das Co das Ni aus der Solventphase verdrängt und ein Raffinat enthaltend Ni und ein Co enthaltenes Extrakt (Co-OP) erhalten wird; und
c) wenigstens ein Teil des Raffinats enthaltend Ni mit einer mit Na beladenen Solventphase in Kontakt gebracht wird, wobei das Ni das Na aus der Solventphase verdrängt und ein Raffinat enthaltend Na und ein Ni beladenes Extrakt (Ni-OP) erhalten wird.

3. Verfahren gemäß wenigstens einem der vorangehenden Ansprüche, **dadurch gekennzeichnet, dass** jeweils das gleiche Extraktionsmittel verwendet wird.

4. Verfahren gemäß wenigstens einem der vorangehenden Ansprüche, **dadurch gekennzeichnet, dass** das Extraktionsmittel ausgewählt ist aus der Gruppe bestehend aus verzweigen langkettigen Carbonsäuren mit mindestens 5 und vorzugsweise maximal 10 Kohlenstoffatomen, Sulfonsäuren, Organo-Phosphonsäuren, Organo-Phosphinsäuren, Organo-Phosphorsäuren, Oximen sowie Mischungen hiervon.

5. Verfahren gemäß wenigstens einem der vorangehenden Ansprüche, **dadurch gekennzeichnet, dass** als Solventphase ein Lösungsmittel verwendet wird, das ausgewählt ist aus der Gruppe bestehend aus Tetrachlorkohlenstoff, Toluol, Xylol, Kerosin, Naphtha, Tridecanol, Methylisobutylketon, Tributylphosphat, Cyclohexan, Decan, Pyridin, Dibromethan sowie Mischungen hiervon.

6. Verfahren gemäß wenigstens einem der vorangehenden Ansprüche, **dadurch gekennzeichnet, dass** das Verfahren weiterhin eine Scrub-Behandlung der erhaltenen Extrakte umfasst, wobei für diese Scrub-Behandlung vorzugsweise die Extrakte wenigstens teilweise mit einer wässrigen Lösung enthaltend das Hauptmetall als Salz und/oder mit einer Mineralsäure enthaltend das Hauptmetall als Salz in Kontakt gebracht werden.

7. Verfahren gemäß Anspruch 6, **dadurch gekennzeichnet, dass** die erhaltene wässrige Metallsalzlösung vor die jeweilige Extraktion in den Prozess zurückgeführt wird.

8. Verfahren gemäß wenigstens einem der vorangehenden Ansprüche, **dadurch gekennzeichnet, dass** die mit Metall beladenen Extrakte gestrippt werden, wobei vorzugsweise die Extrakte jeweils mit einer Mineralsäure, vorzugsweise Schwefelsäure, in Kontakt gebracht werden.

9. Verfahren gemäß Anspruch 8, **dadurch gekennzeichnet, dass** der Stripvorgang im, insbesondere mehrstufigen, Gegenstromstrom durchgeführt wird.

10. Verfahren gemäß Anspruch 9, **dadurch gekennzeichnet, dass** der Stripvorgang in Mixer-Settlern oder Kolonnen durchgeführt wird.

11. Verfahren gemäß einem oder mehreren der Ansprüche 9 bis 10, **dadurch gekennzeichnet, dass** die zum Strippen verwendete Mineralsäure weiterhin ein Salz der Mineralsäure des zu strippenden Metalls enthält

12. Verfahren gemäß wenigstens einem der vorangehenden Ansprüche, **dadurch gekennzeichnet, dass** der Gehalt an Metall in der Solventphase jeweils auf die Menge des zu extrahierenden Metalls abgestimmt ist.

13. Verfahren gemäß wenigstens einem der vorangehenden Ansprüche, **dadurch gekennzeichnet, dass** die Ausgangslösung aus Schwarzmasse gewonnen wird.

14. Verfahren gemäß wenigstens einem der vorangehenden Ansprüche, **dadurch gekennzeichnet, dass** es sich bei der Ausgangslösung um eine Sulfat-Lösung handelt.

15. Verfahren gemäß wenigstens einem der der vorangehenden Ansprüche, **dadurch gekennzeichnet, dass** im Rahmen einer Vorabbehandlung eventuell in er Ausgangslösung anwesendes Fe, Al und/oder Cu abgetrennt wird.

16. Verfahren gemäß Anspruch 15, **dadurch gekennzeichnet, dass** die Vorabbehandlung eine Behandlung der Ausgangslösung mit Phosphorsäure umfasst.

17. Verfahren gemäß Anspruch 16, **dadurch gekennzeichnet, dass** die Behandlung bei einem pH-Wert-Bereich zwischen 2,0 und 5,0, vorzugsweise 2,7 und 4,7 erfolgt, wobei zur Einstellung des pH-Werts vorzugsweise mittels Nickelhydroxid, Cobalthydroxid und/oder Manganhydroxid erfolgt.

18. Verfahren gemäß wenigstens einem der Ansprüche 15 bis 17, **dadurch gekennzeichnet, dass** die Vorbehandlung die Behandlung der wässrigen Ausgangslösung mit H₂S umfasst.

19. Verfahren gemäß Anspruch 17, **dadurch gekennzeichnet, dass** die Vorabbehandlung eine Reaktivextraktion mit einer Ni beladenen Solventphase umfasst.

20. Verfahren gemäß wenigstens einem der vorangehenden Ansprüche, **dadurch gekennzeichnet, dass** das Raffinat enthaltend Na einer Elektrolyse zugeführt wird.

21. Verfahren gemäß wenigstens einem der vorangehenden Ansprüche, **dadurch gekennzeichnet, dass** das Verfahren in einem Mixer-Settler-System, Kolonnen, Separatoren oder Zentrifugalextraktoren oder Kombinationen davon durchgeführt wird.
